# EUROPÄISCHE PATENTSCHRIFT

(11) **EP 3 710 605 B1**
(45) Veröffentlichungstag und Bekanntmachung des Hinweises auf die Patenterteilung: **25.01.2023**
(21) Anmeldenummer: 18807218.5
(22) Anmeldetag: 06.11.2018
(51) Int. Cl.: C21D 1/76, C21D 1/767, C21D 8/04, C23C 2/02, C23C 2/06, C21D 9/48, C21D 9/56

(54) **VERFAHREN ZUR VOROXIDATION VON BANDSTAHL IN EINER IN EINEM OFENRAUM ANGEORDNETEN REAKTIONSKAMMER**
METHOD FOR THE PREOXIDATION OF STRIP STEEL IN A REACTION CHAMBER ARRANGED IN A FURNACE CHAMBER
PROCÉDÉ POUR L'OXYDATION PRÉALABLE DE FEUILLARD D'ACIER DANS UNE CHAMBRE DE RÉACTION DISPOSÉE DANS UN ESPACE DE FOUR

(30) Priorität: 17.11.2017 DE 102017220583; 28.03.2018 DE 102018107435
(43) Veröffentlichungstag der Anmeldung: 23.09.2020
(73) Patentinhaber: SMS Group GmbH, 40237 Düsseldorf (DE)
(72) Erfinder: MASCHLER, Frank, 47279 Duisburg (DE); KÜMMEL, Lutz, 41363 Jüchen (DE); CRUTZEN, Jean-Pierre, 4053 Chauddfontaine (BE)
(74) Vertreter: Kross, Ulrich
(86) Internationale Anmeldenummer: PCT/EP2018/080242
(87) Internationale Veröffentlichungsnummer: WO 2019/096616

(56) Entgegenhaltungen:
- EP-A1- 2 458 022
- EP-A1- 3 170 913
- WO-A1-2012/152508
- WO-A1-2016/169918
- WO-A1-2016/177590
- DE-A1-102011 051 731

## Beschreibung

Die Erfindung betrifft ein verbessertes Verfahren zur Voroxidation von oxidationsempfindlichem Bandstahl in einer in einem Ofenraum angeordneten Reaktionskammer, um hierdurch für eine sich unmittelbar daran anschließende Schmelztauchbeschichtung geeignete Oberflächeneigenschaften des zu beschichtenden Bandstahls einzustellen.

Übliche hochfeste Bandstähle enthalten als Legierungselemente Mangan, Silicium und /oder Aluminium. Während der möglichen rekristallisierenden Glühung vor der Schmelztauchbeschichtung diffundieren diese Legierungselemente zur Bandoberfläche hin. Da diese Legierungselemente sehr sauerstoffaffin sind, werden sie, soweit sie sich an der Bandoberfläche bzw. in geringer Tiefe im Band befinden, nahezu unvermeidlich oxidiert. Das Grundmaterial Eisen wird dabei allerdings nicht oxidiert. Dieses Phänomen ist auch als selektive Oxidation bekannt. Die an der Oberfläche durch die selektive Oxidation gebildeten Mangan-, Silicium-, und/oder Aluminiumoxide beeinträchtigen jedoch die Benetzbarkeit der Bandoberfläche mit einem schmelzflüssigen Überzugsmetall (beispielsweise Zink), mit der Folge von Fehlstellen (sog. bare spots) bzw. einer schlechten Haftung des Überzugs mit der Bandoberfläche, wobei für die Beschichtungsprobleme am hochfesten Stahl die Legierungszusammensetzung maßgeblich ist, vor allem die Neigung zur Bildung nicht reduzierbarer Oxide an der Oberfläche.

Das betrifft beispielsweise folgende Stahlqualitäten:

| Gruppe | C max [%] | Si max [%] | Mn max [%] | Cr+Mo max [%] |
|---|---|---|---|---|
| DP | 0,14 - 0,23 | 0,5 - 1,0 | 1,8 - 2,9 | 1,0 - 1,4 |
| CP | 0,18 - 0,23 | 1,0 | 2,5 - 2,9 | 1,0 |
| TRIP | 0,23 - 0,25 | 1,8 - 2,2 | 2,1 - 2,5 | 0,2 |
| Q&P | 0,10 - 0,30 | 1,0 - 2,0 | 1,5 - 3,0 | |

Um die Haftung des Überzugs an der Bandoberfläche zu verbessern, ist in der DE 102 004 059 566 ein Verfahren beschrieben, bei dem das Band voroxidiert wird. Das in dieser Druckschrift beschriebene Verfahren kann wie folgt zusammengefasst wert den:
1. Erwärmen des Bandes unter reduzierender Atmosphäre, mit 2 bis 3 % Wasserstoffanteil, bis auf 650 bis 750°C;
2. Oxidieren der weitgehend aus Reineisen bestehenden Bandoberfläche in einer Reaktionskammer mit einer Atmosphäre mit 0,01 bis 1 % Sauerstoffanteil. Dabei wird eine Eisenoxidschicht gebildet, welche die vorher gebildeten Legierungsoxide abdeckt. Die Behandlungsdauer soll 1 bis 10 sec und die Dicke der gebildeten Oxidschicht soll 300 nm betragen;
3. Glühen des Bandstahls unter reduzierender Atmosphäre mit 2 bis 8% Wasserstoffanteil bis auf maximal 900°C. Dabei wird die Eisenoxidschicht wieder zu Reineisen reduziert, auf der dann das Überzugsmetall gut und sicher haftet.

Dabei befindet sich die Reaktionskammer mit einer im Innern stark oxidierenden Atmosphäre, im Ofenraum eines Durchlaufofens mit einer wasserstoffhaltigen, reduzierenden Atmosphäre, Bandeinlauf und Bandauslauf in die Reaktionskammer müssen bestmöglich gegen Gasaustausch abgedichtet sein. Ein Gasübertritt vom Ofen in die Reaktionskammer bewirkt, dass der eindringende Wasserstoff den zur Oxidation benötigten Sauerstoff zumindest teilweise verbraucht und die Beschaffenheit der angestrebten Oxidschicht auf der Bandoberfläche beeinträchtigt. Dieses Problem verschärft sich, je geringer der Sauerstoffgehalt in der Reaktionskammer ist. Umgekehrt bewirkt ein Gasübertritt aus der Reaktionskammer in den Ofen einen höheren Wassergehalt (Taupunkt) im Ofen und dadurch ein erhöhtes Oxidationspotential. Dieses ist insbesondere für höchstfeste Stähle mit einem höheren Anteil an sauerstoffaffinen Legierungselementen nachteilig.

Die Druckschriften WO 2016/177590 A1, WO 2012/152508 A1 und DE 10 2011 051731 A1 offenbaren Verfahren zur Voroxidation von Stahlbändern in einer in einem Ofenraum angeordneten Reaktionskammer.

Versuche haben ergeben, dass zur Einstellung einer gewünschten Oxidschicht die Bandtemperatur der zur Prozessführung entscheidende Parameter ist. Diese liegt vorzugsweise zwischen 650 und 750°C. Solange dabei der Sauerstoffgehalt > 1% und die Behandlungszeit > 1 s sind, ist deren Einfluss auf die Dicke der gebildeten Oxidschicht vernachlässigbar klein. Bei Sauerstoffgehalten im Bereich 2 bis 5% kann von einem unempfindlichen Prozess ausgegangen werden.

Es ist daher Aufgabe der vorliegenden Erfindung, ein verbessertes Verfahren zur Voroxidation von hochfestem Bandstahl in einer Reaktionskammer innerhalb eines Ofenraums während der rekristallisierenden Glühung vor einer Schmelztauchbeschichtung zur Verfügung zu stellen.

Nach der Lehre der Erfindung wird diese Aufgabe durch die im Anspruch 1 angegebenen Merkmale gelöst, insbesondere dadurch, dass die Reaktionskammer an einem Bandeintritt und einem Bandaustritt gegen Gasaustausch zwischen dem Ofenraum und der Reaktionskammer abgedichtet wird und ein Gas, das eine oxidierende Atmosphäre in der Reaktionskammer ausbildet, eingeleitet und das Gas innerhalb der Reaktionskammer in einem geschlossenen Kreislauf permanent umgewälzt wird, und dessen Zusammensetzung geregelt und Verluste durch Leckagen und Verbrauch ausgeglichen werden, wobei über mindestens ein der Reaktionskammer zugeordnetes Düsensystem kontrolliert und gleichmäßig das Gas mit hoher kinetischer Energiedichte unter Zuhilfenahme von Stickstoff als Trägergas der Oberfläche des Bandstahls zugeführt wird, um laminare Grenzschichteffekte an der Bandoberfläche zu vermeiden und der Reaktionskammer zum Ausgleich von Volumenänderungen ein Abzug zugeordnet wird, der Abzug vorzugsweise so geregelt wird, dass der Innendruck der Reaktionskammer dem Druck der umgebenden Ofenatmosphäre entspricht und so der Gasaustausch über unvermeidliche Undichtigkeiten minimal gehalten wird.

Auf diese Weise ist es möglich, eine besonders gleichmäßig ausgebildete Oxidschicht auf der Bandoberfläche zu erzeugen, sodass Fehlstellen bei der sich anschließenden Schmelztauchbeschichtung vermieden werden und so die Qualität des Endprodukts verbessert und Ausschuss verringert wird.

Die Reaktionskammer ist grundsätzlich zum Ofenraum hin und insbesondere am Bandeintritt und Bandaustritt gegen Gasaustausch abgedichtet.

Die Atmosphäre wird permanent umgewälzt. Das Gas wird dazu aus der Reaktionskammer abgesaugt, gekühlt, einem Ventilator zugeführt, mit frischer Luft angereichert und wieder in die Kammer eingespeist. Damit wird eine gute Homogenität der Atmosphäre erreicht.

Ein weiterer gewünschter Effekt ist, dass über Düsensysteme (mindestens ein Düsensystem) kontrolliert und gleichmäßig Gas mit hoher kinetischer Energiedichte unter Zuhilfenahme von Stickstoff als Trägergas der Bandoberfläche zugeführt wird. Das ist notwendig, um laminare Grenzschichteffekte zu vermeiden.

Um einen ausreichenden Puffer gegen eindringenden Wasserstoff zu erreichen, beträgt der Sauerstoffgehalt der Atmosphäre in der Reaktionskammer minimal 1,5 bis maximal 5 vol%.

Zum Ausgleich von Volumenänderungen besitzt die Reaktionskammer einen Abzug. Vorzugsweise wird dieser Abzug so geregelt, dass der Innendruck der Reaktionskammer dem Druck der umgebenden Ofenatmosphäre entspricht und so der Gasaustausch über die unvermeidlichen Undichtigkeiten minimal ist.

Durch diese Maßnahmen wird ein gutmütig beherrschbarer Oxidationsprozess erreicht und eine Beeinträchtigung der die Reaktionskammer umgebenden Ofenatmosphäre wird verhindert.

Der oxidationsempfindliche Stahl kann mindestens eine Auswahl folgender Legierungsbestandteile enthalten: Mn > 0,5%, Al > 0,2%, Si > 0,1%, Cr > 0,3%.

## Patentansprüche

1. Verfahren zur Voroxidation von oxidationsempfindlichem Bandstahl in einer in einem Ofenraum angeordneten Reaktionskammer, vorzugsweise *zwischen 650 und 750°C, wobei dabei der Sauerstoffgehalt > 1% und die Behandlungszeit > 1 s sind* **gekennzeichnet dadurch, dass** die Reaktionskammer an einem Bandeintritt und einem Bandaustritt gegen Gasaustausch zwischen dem Ofenraum und der Reaktionskammer abgedichtet wird und ein Gas, das eine oxidierende Atmosphäre in der Reaktionskammer ausbildet, eingeleitet und das Gas innerhalb der Reaktionskammer in einem geschlossenen Kreislauf permanent umgewälzt wird, wobei dessen Zusammensetzung geregelt und Verluste durch Leckagen und Verbrauch ausgeglichen werden,
wobei das oxidierende Gas aus der Reaktionskammer abgesaugt, gekühlt, einem Ventilator zugeführt, mit Luft angereichert und wieder in die Reaktionskammer eingespeist wird, um eine gute Homogenität der Atmosphäre zu erreichen,
wobei über mindestens ein der Reaktionskammer zugeordnetes Düsensystem kontrolliert und gleichmäßig das Gas mit hoher kinetischer Energiedichte unter Zuhilfenahme von Stickstoff als Trägergas der Oberfläche des Bandstahls zugeführt wird, um laminare Grenzschichteffekte an der Bandoberfläche zu vermeiden,
der Sauerstoffgehalt der Atmosphäre in der Reaktionskammer bei minimal 1,5 bis maximal 5 vol% gehalten wird, um hierdurch einen ausreichend großen Puffer gegen aus dem Ofenraum in die Reaktionskammer eindringen Wasserstoff zu erreichen,
wobei der Reaktionskammer zum Ausgleich von Volumenänderungen ein Abzug zugeordnet wird,
wobei der Abzug vorzugsweise so geregelt wird, dass der Innendruck der Reaktionskammer dem Druck der umgebenden Ofenatmosphäre entspricht und so der Gasaustausch über unvermeidliche Undichtigkeiten minimal gehalten wird und
wobei der oxidationsempfindliche Stahl mindestens eine Auswahl folgender Legierungsbestandteile enthält: Mn > 0,5%, Al > 0,2%, Si > 0,1%, Cr > 0,3%.

## Claims

1. Method for pre-oxidation of oxidation-sensitive steel strip in a reaction chamber arranged in a furnace chamber, preferably between 650 and 750° C, wherein then the oxygen content > 1% and the treatment time > 1 s, **characterised in that** the reaction chamber is sealed at a strip entrance and a strip exit against gas exchange between the furnace chamber and the reaction chamber and a gas which forms an oxidising atmosphere in the reaction chamber is introd uced and is continuously circulated inside the reaction chamber in a closed circuit, wherein the composition of the gas is regulated and compensation is provided for losses due to leakages and consumption,
wherein the oxidising gas is evacuated from the reaction chamber, cooled, fed to a fan, enriched with air and fed back into the reaction chamber in order to achieve a good homogeneity of the atmosphere,
wherein the gas is supplied to the strip surface with high kinetic energy density in a controlled and uniform manner via at least one nozzle system, which is associated with the reaction chamber, with the aid of nitrogen as carrier gas in order to avoid laminar boundary layer effects at the strip surface,
the oxygen content of the atmosphere in the reaction chamber is kept at a minimum of 1.5 to a maximum of 5 vol % in order to thereby achieve a sufficient buffer against hydrogen ingress from the furnace chamber into the reaction chamber wherein a vent is assigned to the reaction chamber to compensate for changes in volume,
wherein the vent is preferably regulated so that the internal pressure of the reaction chamber corresponds with the pressure of the furnace ambient atmosphere and thus gas exchange due to inevitable leaks is kept to a minimum and
wherein the oxidation-sensitive steel contains at least one selection from the following alloying components: Mn > 0.5%, Al > 0.2%, Si > 0.1%, Cr > 0.3%.

## Revendications

1. Procédé destiné à la pré-oxydation d'un acier en bande sensible à l'oxydation dans une chambre de réaction disposée dans une enceinte de four, de préférence entre 650 et 750 °C ; dans lequel, en l'occurrence, la teneur en oxygène est supérieure à 1 % et la durée du traitement est supérieure à 1 s, **caractérisé en ce que** la chambre de réaction est rendue étanche, à une entrée de la bande et à une sortie de la bande, par rapport à un échange gazeux entre l'enceinte du four et la chambre de réaction, et on introduit un gaz qui génère une atmosphère oxydante dans la chambre de réaction et on soumet le gaz, à l'intérieur de la chambre de réaction, à une mise en circulation permanente dans un circuit fermé ; dans lequel on règle la composition du gaz en question et on compense ses pertes dues à des fuites et à la consommation ;
dans lequel on extrait le gaz oxydant par aspiration à partir de la chambre de réaction, on le refroidit, on l'achemine à un ventilateur, on l'enrichit avec de l'air et on l'introduit à nouveau dans la chambre de réaction dans le but d'obtenir une bonne homogénéité de l'atmosphère ;
dans lequel on contrôle par l'intermédiaire d'au moins un système de buses qui est attribué à la chambre de réaction et on achemine de manière simultanée le gaz avec une densité énergétique cinétique élevée, en faisant appel à de l'azote à titre de gaz de support, à la surface de l'acier en bande, dans le but d'éviter des effets de couche limite laminaire à la surface de la bande ;
on maintient la teneur en oxygène de l'atmosphère dans la chambre de réaction à une valeur minimale de 1,5 % en volume à une valeur maximale de 5 % en volume dans le but d'obtenir de cette manière un tampon suffisamment grand contre la pénétration de l'hydrogène à partir de l'enceinte du four dans la chambre de réaction ;
dans lequel on attribue, à la chambre de réaction, une évacuation à des fins de compensation de modifications du volume ;
dans lequel on règle l'évacuation de préférence d'une manière telle que la pression interne qui règne dans la chambre de réaction correspond à la pression de l'atmosphère environnante du four et de manière telle que l'on maintient ainsi un échange gazeux minimale au-delà de défauts d'étanchéité inévitables ; et
dans lequel l'acier sensible à l'oxydation contient au moins une sélection des constituants d'alliages indiqués ci-après, à savoir : Mn > 0,5 %, Al > 0,2 %, Si > 0,1 %, Cr 0,3 %.
